# DEMANDE DE BREVET EUROPEEN

(11) **EP 4 249 645 A1**
(43) Date de publication de la demande: **27.09.2023**
(21) Numéro de dépôt: 22164275.4
(22) Date de dépôt: 25.03.2022
(51) Int. Cl.: C25D 1/00, C25D 1/08, C25D 1/20

(54) **PROCÉDÉ POUR FABRIQUER UNE PLURALITÉ DE MICROPIÈCES**

(71) Demandeur: Mimotec S.A., 1950 Sion (CH)
(72) Inventeur: Barberini, Valentin, 1950 Sion (CH); Devanthéry, Fabien, 1950 Sion (CH); Genolet, Gregoire, 1950 Sion (CH)
(74) Mandataire: Wenger, Joel-Théophile

(57) **Abrégé**

La présente demande concerne le domaine de la fabrication de microcomposants métalliques par électroformage dénommés micropièces.

Pour éviter de détériorer les pièces une fois fabriquées, il est proposé un procédé pour fabriquer une pluralité de micropièces comprenant les étapes de:
a) Obtention d'une pluralité de micropièces (3) formées par électroformage sur un substrat conducteur (1) dans au moins un moule (2) en photoresist développé, laissant apparaître la face externe brute (5a) des micropièces (3), la face interne brute (6a) des micropièces (3) étant en contact avec le substrat conducteur (1),
b) Elimination du moule (2),
c) Application d'une résine liante (4) sur les micropièces (3), ladite résine liante (4) recouvrant la face externe brute (5a) des micropièces (3) ainsi que le substrat conducteur (1) laissé accessible suite à l'élimination du moule (2),
d) Usinage de la résine liante (4) et de la face externe brute (5a) des micropièces (3) pour former une surface plane de référence (8) et obtenir la face externe usinée (5b) des micropièces (3),
e) Libération de l'ensemble formé par les micropièces (3) et la résine liante (4) du substrat conducteur (1),
f) Usinage de la face interne brute (6a) des micropièces (3) pour obtenir la face interne usinée (6b) des micropièces.

## Description

### Introduction

La présente demande concerne le domaine de la fabrication de microcomposants métalliques par électroformage dénommés micropièces.

### Arrière-plan technique

Le procédé de fabrication de microcomposants métalliques par irradiation d'une couche photosensible aux rayons ultraviolets suivie d'une étape d'électroformage est bien connu et décrit par exemple dans la publication EP3508916.

Ce procédé est dérivé de la technique LIGA (Lithographie Galvanoformung Abformung) et consiste à :
- déposer sur un substrat une couche de 1 à 1000 µm d'une résine photosensible appelée photorésist,
- effectuer si nécessaire un aplanissage de la couche de photorésist par usinage mécanique,
- effectuer à travers un masque une irradiation au moyen d'un synchrotron ou par une exposition aux rayons ultraviolets,
- développer, c'est-à-dire éliminer par des moyens chimiques les portions de photorésist non polymérisées et créer de ce fait une cavité ou moule en photorésist,
- réaliser un dorage sélectif sur les surfaces supérieures de la cavité en photorésist dans le cas de la réalisation de cavité à plusieurs niveaux,
- répéter les étapes précédentes pour réaliser des cavités à plusieurs niveaux,
- électroformer un métal dans cette cavité afin d'obtenir le microcomposant métallique,
- la face supérieure et finale de l'électroformage définissant la face externe de la micropièce par opposition à la face interne de la micropièce définie par le substrat.

L'avantage de cette technique est de réaliser des microcomposants métalliques d'une très grande précision en X et Y et avec une épaisseur allant jusqu'à plusieurs millimètres. Il est également possible d'appliquer le procédé en plusieurs étapes pour obtenir un microcomposant à plusieurs niveaux, chaque niveau étant construit sur le précédent.

Bien que la précision en X et Y soit satisfaisante, la précision en hauteur (Z) va dépendre de plusieurs facteurs comme la taille des cavités, la hauteur du photorésist et l'épaisseur de métal déposée. C'est pourquoi lorsque la hauteur d'une micropièce doit être définie avec précision, une opération mécanique va être appliquée sur la face externe des micropièces. De plus, selon les besoins, une étape de finition peut être appliquée sur la face externe des micropièces.

Les micropièces sont ensuite libérées de leur moule et séparées du substrat. A ce stade les micropièces sont en vrac et leur face interne peut également subir une étape de finition ou de terminaison horlogère.

Les étapes de finition de la face interne et la mise en sachet ou dans des emballages adéquats des micropièces nécessitent de manipuler chaque micropièce individuellement. Ces dernières opérations peuvent générer des défauts comme des griffures, des rayures voire même des cassures.

Par ailleurs, la publication EP3453787 divulgue un procédé permettant la fabrication et la réalisation de micropièces avec des finitions horlogères sur les deux faces sans aucune manipulation unitaire de ces dernières. Ce document propose en effet un procédé de fabrication d'un lot de micropièces comportant les étapes suivantes:
- se munir d'un substrat comportant une face supérieure électriquement conductrice ;
- structurer une couche de résine photosensible déposée sur le substrat, afin de fabriquer un moule comportant des cavités dont la face supérieure du substrat constitue le fond ;
- remplir de métal les cavités du moule par dépôt galvanique de manière à former un lot de micropièces intégrées dans le moule, les micropièces comportant une face interne en contact avec le substrat et une face externe correspondant au haut du dépôt galvanique;
- durant une première étape d'usinage mécanique, mettre à niveau puis façonner la face externe des micropièces par un usinage sélectif,
- libérer les micropièces du substrat ;
- fixer les micropièces sur un support en position retournée, de manière que ce soit la face externe les micropièces qui se trouve en contact avec le support et la face interne qui soit exposée ;
- façonner la face interne les micropièces durant une deuxième étape d'usinage mécanique, avant de libérer les micropièces du support ;
- libérer les micropièces du moule.

### Description sommaire de l'invention

Le but de la présente invention est de proposer une méthode de fabrication d'une pluralité de micropièces permettant un usinage des deux faces avec une planéité et une précision améliorée.

La présente invention permet la fabrication et la réalisation de micropièces avec finitions horlogères sur les deux faces sans aucune manipulation unitaire de ces dernières; ce type de procédé qui s'applique sur une pluralité de pièces est communément appelé « batch process ».

Il est proposé un procédé de fabrication d'une pluralité de micropièces comprenant les étapes de:
- Obtention d'une pluralité de micropièces formées par électroformage sur un substrat conducteur dans au moins un moule en photoresist développé, laissant apparaître la face externe brute des micropièces, la face interne brute des micropièces étant en contact avec le substrat conducteur,
- Elimination du moule en photoresist,
- Application d'une résine liante sur les micropièces, ladite résine liante recouvrant la face externe brute des micropièces et le substrat conducteur,
- Usinage de la résine liante et de la face externe brute des micropièces pour former une surface plane de référence et obtenir la face externe usinée des micropièces,
- Libération de l'ensemble formé par les micropièces et la résine liante du substrat conducteur,
- Usinage de la face interne brute des micropièces.

D'autres modes de réalisation ayant comme dénominateur commun l'élimination du moule en photoresist et le dépôt de la résine liante sont également revendiqués.

### Brève description des figures

La présente demande sera expliquée à l'aide des figures à savoir :
- la figure 1 selon les étapes 1a à 1h décrit un premier mode de réalisation de l'invention,
- la figure 2 selon les étapes 2a à 2i décrit un second mode de réalisation de l'invention,
- la figure 3 selon les étapes 3a à 3i décrit une variante du premier mode de réalisation de l'invention,
- la figure 4 selon les étapes 4a à 4j décrit une variante du second mode de réalisation de l'invention,
- les figures 5 à 7 sont des exemples de micropièces réalisées selon le procédé de l'invention.

### Description détaillée des figures

Le procédé permettant de créer une pluralité de micropièces ayant une surface usinée sur leurs deux faces, une face externe étant la partie haute de la croissance métallique et une face interne étant en contact avec le substrat conducteur, est expliqué étape par étape ci-dessous et fait référence à la figure 1, à savoir :
a) déposer, aplanir si nécessaire et irradier sélectivement une couche de photorésist appliquée sur un substrat conducteur 1 ou recouvert d'une couche conductrice (non illustrée sur les figures), polymériser la couche de photorésist et éliminer la couche de photorésist non polymérisée, le photorésist restant formant un moule 2 en photorésist (voir fig. 1a),
b) déposer une couche métallique par électroformage dans le moule 2, ladite couche métallique formant une pluralité de micropièces 3 ayant une face externe brute 5a correspondant à la partie supérieure de la croissance métallique et une face interne brute 6a en contact avec le substrat conducteur 1, (voir fig. 1b),
c) éliminer le moule 2 par attaque chimique humide ou sèche contrôlée, (voir fig. 1c),
d) appliquer une résine liante 4 sur la pluralité de micropièces 3, ladite résine liante 4 recouvrant la face externe brute 5a et les flancs des micropièces 3 ainsi que le substrat conducteur 1 laissé accessible suite à l'élimination du moule 2, cette résine liante 4 étant par exemple une colle thermofusible à base de gomme-laque naturelle et d'une charge minérale qui peut être sous forme de poudre ou en morceau. Le produit ciment B67 ou MelBo325 de Stettler Sapphire, par exemple, peut être utilisé. La résine liante 4 est distribuée sur le substrat conducteur 1 et les micropièces 3 puis chauffée à une température entre 110 et 210°C (plus précisément 140° à 180°) avant d'être étalée de manière homogène, cet étalement peut être combiné à une mise sous vide pour optimiser le remplissage des cavités. Après l'application, c'est-à-dire une fois sèche, cette résine devient dure et rigide. Durant cette étape, la résine liante 4 va donc recouvrir la face externe brute 5a des micropièces et également remplir les cavités formées par l'élimination du moule 2 (voir fig 1d),
e) usiner la résine liante 4 pour former une surface plane de référence 8 à la hauteur des micropièces, cette étape permet non seulement de former une surface plane de référence 8 mais également de mettre à l'épaisseur désirée les micropièces 3 par l'usinage de la face externe brute 5a. La face externe brute 5a, une fois l'étape d'usinage effectuée, devient la face externe usinée 5b des micropièces 3 (voir fig 1e),
f) libérer du substrat conducteur 1 l'ensemble formé par la résine liante 4 et les micropièces 3 (voir fig. 1f),
g) réaliser un usinage sur la face interne brute 6a des micropièces 3 pour leur donner leur aspect final, cette étape permettant d'obtenir la face interne usinée 6b des micropièces 3 et consistant en un anglage, un satinage, un cerclage, un poli bloqué ou toute autre opération de finition horlogère, cette étape efface notamment toutes les bavures d'usinage. L'usinage se fait en utilisant la surface de référence 8 définie à l'étape e, sans support supplémentaire (voir fig. 1g),
h) dissolution de la résine liante 4 pour obtenir une pluralité de micropièces 3 (voir fig. 1h),

Selon un mode de réalisation, durant l'étape e) un aspect fini de la pièce peut être obtenu par un anglage, un satinage, un cerclage, un poli bloqué ou toute autre opération de finition horlogère, cette étape efface notamment toutes les bavures d'usinage

Selon un deuxième mode de réalisation illustré à la figure 2, la réalisation d'une pluralité de micropièces comprend les étapes suivantes:
a) déposer, aplanir si nécessaire et irradier sélectivement une couche de photorésist appliquée sur un substrat conducteur 1, polymériser la couche de photorésist et éliminer la couche de photorésist non polymérisée, le photorésist restant formant un moule 2 en photorésist (voir fig. 2a),
b) déposer une couche métallique par électroformage dans le moule 2, ladite couche métallique formant une pluralité de micropièces 3 ayant une face externe brute 5a correspondant à la partie supérieure de la croissance métallique et une face interne brute 6a en contact avec le substrat conducteur 1, (voir fig. 2b),
c) réaliser un usinage sur la face externe brute 5a pour leur donner leur aspect final et obtenir la face externe usinée 5b (voir fig 2c)
d) éliminer le moule en photoresist 2 par attaque chimique humide ou sèche contrôlée, (voir fig 2d),
e) appliquer une résine liante 4 sur la pluralité des micropièces 3, ladite résine liante 4 recouvrant la face externe usinée 5b et les flancs des micropièces 3 ainsi que le substrat conducteur 1 laissé accessible suite à l'élimination du moule 2, cette résine liante 4 étant par exemple, une colle thermofusible à base de gomme-laque naturelle et d'une charge minérale qui peut être sous forme de poudre ou en morceau. Le produit ciment B67 ou MelBo325 de Stettler Sapphire, par exemple, peut être utilisé. La résine liante 4 est distribuée sur le substrat conducteur 1 et les micropièces 3 puis chauffée à une température entre 110 et 210°C (plus précisément 140° à 180°) avant d'être étalée de manière homogène, cet étalement peut être combiné à une mise sous vide pour optimiser le remplissage des cavités. Après l'application, c'est-à-dire une fois sèche, cette résine devient dure et rigide. Durant cette étape, la résine liante 4 va donc recouvrir la face externe usinée 5b des micropièces et également remplir les cavités formées par l'élimination du moule 2, (voir fig 2e)
f) usiner la résine liante 4 pour former une surface plane de référence 8 (voir fig. 2f),
g) libérer du substrat conducteur 1 l'ensemble formé par la résine liante 4 et les micropièces 3 (voir fig. 2g)
h) réaliser un usinage sur la face interne brute 6a des micropièces 3 pour leur donner leur aspect final en utilisant la surface plane 8 de la résine liante 4 comme référence, cette étape permettant d'obtenir la face interne usinée 6b des micropièces 3 et consistant en un anglage, un satinage, un cerclage, un poli bloqué ou toute autre opération de finition horlogère, cette étape efface notamment toutes les bavures d'usinage (voir fig. 2h),
i) dissolution de la résine liante 4 pour obtenir une pluralité de micropièces 3 (voir fig. 2i).

Les figures 3 et 4 comportent l'application d'un film de transfert durant le processus de fabrication du premier et du second mode de réalisation.

La figure 5 est une ancre d'horlogerie pouvant être réalisée entièrement selon le procédé de ce brevet et ses variantes.

La figure 6 est une roue d'échappement d'un mouvement horloger pouvant être réalisée entièrement selon le procédé de ce brevet et ses variantes.

La figure 7 est un composant horloger comportant plusieurs étages de denture. Ce type de micropièce à plusieurs étages peut aussi être réalisé selon le procédé de la présente invention et ses variantes.

### Description détaillée de l'invention et de ses variantes

Selon la figure 1, le substrat 1 est généralement une plaque-support de verre, de métal ou de silicium sur laquelle est déposée une couche conductrice réalisée par une évaporation de chrome et d'or, par exemple. Dans le cas où le substrat est naturellement conducteur, il n'est pas nécessaire de déposer une couche conductrice. Pour la suite de la description, le "substrat conducteur" est donc soit le substrat naturellement conducteur, soit le substrat avec une couche conductrice à sa surface. Sur le substrat conducteur est déposé une couche de photorésist de préférence de type négatif sensible aux rayons ultraviolets UV appelée ci-après « photorésist », typiquement de la famille du SU-8 de MicroChem Corporation. Il est également possible d'utiliser de la résine photosensible sèche c'est-à-dire sans solvant ou avec des taux de solvant très faible. Alternativement, le photoresist pourrait être de type positif.

Cette couche de photorésist est polymérisée après irradiation sélective. Dans le cas particulier d'un photoresist de type négatif, les parties irradiées sont polymérisées tandis que les parties non irradiées ne sont pas polymérisées. Si nécessaire un aplanissage de la couche de photorésist est réalisé avant irradiation.

Une fois développé, c'est-à-dire après élimination des parties de photoresist non-polymérisées, on obtient un moule 2 en photorésist. Ce moule est illustré à la figure 1, étape 1a et les parties de photoresist éliminées laissent apparaître des cavités. Sur un moule à un niveau, ces cavités laissent apparaître le substrat conducteur 1.

L'étape suivante consiste à remplir le moule 2 en photorésist selon une opération d'électroformage, la conductivité du substrat conducteur 1 permet un dépôt métallique dans les cavités du moule 2 et lorsque le niveau défini par la couche polymérisée du moule 2 est atteint, la métallisation est interrompue. On constate sur les figures 1b et 2b, un léger débordement de la partie métallique. Il est d'usage, mais non nécessaire, de prolonger l'électroformage une fois le niveau supérieur du moule 2 atteint pour s'assurer que toutes les cavités soient remplies. La figure 1b (aussi visible sur les figures 2b, 3b et 4b) illustre l'état dans lequel l'ensemble se trouve à la fin de ces opérations. La couche métallique électroformée forme une pluralité de micropièces 3 liées entres-elles par le moule en photoresist 2 et solidaire du substrat conducteur 1.

Dans cette description, on appelle "face externe" la face des micropièces correspondants au haut de la métallisation par électroformage. La "face interne" est celle qui, lors de la métallisation, est en contact avec le substrat conducteur 1. La métallisation par électroformage crée des micropièces 3 avec une face externe brute 5a et une face interne brute 6a. On les appelle "brute" car directement résultant de l'électroformage soit non usinée ou polie. Une fois cette face usinée, elle acquiert le qualificatif "usinée", à savoir face externe usinée 5b et face interne usinée 6b. Les flancs des micropièces correspondent à la partie verticale des micropièces en contact avec le moule 3 lors de la phase d'électroformage.

Un premier mode de réalisation est illustré à la figure 1. Une fois les micropièces 3 réalisées par électroformage, le moule 2 en photoresist est éliminé. Une attaque chimique permet de dissoudre le moule 2 et de laisser apparaître les micropièces 3 qui sont solidaires du substrat conducteur 1. On se réfère à la figure 1c.

L'étape suivante est l'application d'une résine liante 4 telle que décrite ci-dessus. Cette résine va couvrir la face externe brute 5a et les flancs des micropièces 3 et remplir les cavités laissées libre par l'élimination du moule 2 c'est-à-dire être en contact avec le substrat conducteur 1. Cette résine liante 4 va également dépasser la hauteur des micropièces 3 comme illustré à la figure 1d.

Une fois la résine liante 4 en place, une ou plusieurs étapes d'usinage sont effectuées afin de disposer d'une épaisseur précise des micropièces, de définir l'état de surface de la face externe des micropièces et de supprimer, le cas échéant, les débordements et la surépaisseur métalliques du moule résultant de l'étape d'électroformage. Les micropièces 3 sont solidaires du substrat conducteur 1 et l'ensemble des micropièces 3 est traité dans cette opération. Une manière de faire est le meulage ou la rectification. Le substrat conducteur 1 avec la pluralité de micropièces 3 est placé sous une meule (aussi appelé rectifieuse) qui va réduire la hauteur de la résine liante 4 et des micropièces 3 à la hauteur souhaitée. D'autres méthodes alternatives peuvent être mises en œuvre telles que le rodage ou l'usinage avec un burin diamanté (« fly-cutting »).

La hauteur finale des micropièces 3 peut être définie à cette étape ou simplement s'en approcher. Dans ce deuxième cas, l'étape d'usinage de la face interne brute 6a des micropièces 3 viendra définir la hauteur finale des pièces.

Durant cette opération d'usinage il est possible de donner aux micropièces et en particulier à la face externe des micropièces leur aspect final et donc d'obtenir la face externe usinée 5b. Une surface plane de référence 8 est formée par la résine liante 4 et la face externe usinée 5b des micropièces 3 après l'étape d'usinage. Le résultat est visible à la figure 1e.

Afin de terminer les micropièces 3, la face interne brute 6a des micropièces 3, en contact avec le substrat conducteur 1 va également subir une étape de finition. Pour cela, l'ensemble comprenant la résine liante 4 et les micropièces 3 est libéré du substrat conducteur 1 par usinage de ce dernier ou tout autre méthode de libération du substrat conducteur 1 (voir figure 1f).

La résine liante 4 étant rigide, l'ensemble forme un tout rigide et pourra être placé sur un plateau d'usinage afin d'éliminer le substrat conducteur 1 en utilisant comme face de référence 8 la face externe usinée 5b des micropièces 3 et la résine liante 4 qui ont été usinées à la même épaisseur (voir figure 1f).

Durant la même opération d'usinage du substrat conducteur 1, ou une opération distincte, la face interne brute 6a des micropièces 3 est usinée pour obtenir la face interne usinée 6b. Si la hauteur des micropièces 3 n'est pas à la hauteur souhaitée, cette étape d'usinage va réduire la hauteur de l'ensemble jusqu'à ce que la hauteur finale désirée des micropièces soit atteinte. Le résultat est visible à la figure 1g.

Une fois la face interne usinée 6b des micropièces 3 dans l'état souhaité, la résine liante 4 est éliminée par dissolution pour obtenir les micropièces à l'unité (figure 1h).

Cette étape peut être réalisée en cours de production ou lors d'une étape ultérieure, par exemple après la livraison. Dans ce cas, les micropièces livrées sont toutes solidaires et protégées des chocs.

Selon un deuxième le mode de réalisation illustré à la figure 2, le moment du dépôt de la résine liante 4 se fait à une étape ultérieure dans le cycle de production par rapport au mode de réalisation précédant.

L'objet de la figure 2a et 2b est similaire à l'objet de la figure 1a et 1b selon le premier mode de réalisation. La pluralité des micropièces 3 qui a été formée dans le moule 2 en photoresist est solidaire du substrat conducteur 1 tel qu'illustré à la figure 2b.

Une première étape d'usinage est effectuée sur la face externe brute 5a des micropièces pour obtenir la face externe usinée 5b des micropièces 3 dans l'état final souhaité. La hauteur finale des micropièces 3 peut être définie à cette étape ou simplement s'en approcher. Dans ce deuxième cas, l'étape d'usinage de la face interne brute 6a des micropièces 3 viendra définir la hauteur finale des micropièces 3. Le résultat est illustré à la figure 2c permettant de voir la face externe usinée 5b des micropièces 3.

L'étape suivante consiste à éliminer le moule 2 en photoresist par attaque chimique. Il subsistera le substrat conducteur 1 solidaire avec la pluralité de micropièces 3, comme illustré à la figure 2d.

L'étape suivante est l'application d'une résine liante 4 telle que décrite ci-dessus. Cette résine va couvrir la face externe usinée 5b et les flancs des micropièces 3 et remplir les cavités laissées libre par l'élimination du moule 2 c'est-à-dire être en contact avec le substrat conducteur 1. Cette résine liante 4 va également dépasser la hauteur des micropièces 3 comme illustré à la figure 2e.

Vient ensuite la préparation de l'ensemble par l'abaissement et l'aplanissement de la résine liante 4 pour former une surface de référence 8 plane et parallèle au substrat conducteur 1. Le résultat est illustré à la figure 2f. L'ensemble des micropièces 3 et la résine liante 4 forme un tout rigide. Il est à noter que l'abaissement de la résine liante 4 se fait de sorte que la face externe usinée 5b des micropièces reste recouverte de résine liante 4.

Cet ensemble est libéré du substrat conducteur 1 par usinage de ce dernier ou tout autre méthode de libération du substrat conducteur 1. Le résultat est illustré à la figure 2g.

Durant la même opération d'usinage du substrat conducteur 1, ou une opération distincte, la face interne brute 6a des micropièces 3 est usinée pour obtenir la face interne usinée 6b. Si la hauteur des micropièces 3 n'est pas à la hauteur souhaitée, cette étape d'usinage va réduire la hauteur de l'ensemble jusqu'à ce que la hauteur finale désirée des micropièces soit atteinte. Le résultat est visible à la figure 2h.

De même que lors du mode de réalisation précédent, une fois la face interne usinée 6b des micropièces 3 dans l'état souhaité, la résine liante 4 est éliminée par dissolution pour obtenir les micropièces 3 à l'unité. Cette étape (figure 2i) peut être réalisée en cours de production ou lors d'une étape ultérieure, par exemple après la livraison. Dans ce cas, les micropièces livrées sont toutes solidaires et protégées de chocs.

Selon un troisième mode qui est une combinaison du premier mode et du second mode de réalisation, après l'obtention d'un ensemble de micropièces 3 dans le moule 2, et l'élimination de ce moule 2 (voir figure 1c), on va effectuer une étape d'usinage de la face externe brute 5a des micropièces 3. Elle est usinée à ce moment pour obtenir la face externe usinée 5b des micropièces 3, ceci avant l'application de la résine liante 4. L'étape suivante est l'application de la résine liante 4. Une fois la résine liante 4 appliquée, une étape d'aplanissement est exécutée afin de former la surface plane de référence 8 telle qu'illustrée à la figure 2f. Il est à noter que l'aplanissement de la résine liante 4 se fait de sorte que la face externe usinée 5b des micropièces reste recouverte de résine liante 4.

Les étapes des figures 2g, 2h et 2i sont ensuite réalisées pour l'obtention des micropièces.

Les figures 3 et 4 illustrent des variantes du premier et du deuxième mode de réalisation dans lesquelles un film de transfert 7 est introduit afin de conserver la position des micropièces référencées les unes par rapport aux autres dans le plan horizontal après l'élimination de la résine liante 4.

Les étapes 3a à 3e de la figure 3 correspondent aux figures 1a à 1e. Une fois la face externe usinée 5b des micropièces 3 obtenue, on applique un film de transfert 7 sur la face externe usinée 5b des micropièces 3 et la résine liante 4. Ceci est illustré à la figure 3f.

Le film de transfert 7 est par exemple un film adhésif communément utilisé dans l'industrie microélectronique et connu sous le nom de «tape ». Ce type de film est utilisé dans cette industrie pour permettre le sciage, l'usinage ou l'amincissement des wafers, par exemple. Ce film est adapté à la manipulation ultérieure des pièces de manière manuelle ou automatisée (« pick-and-place »).

L'ensemble du film de transfert 7, des micropièces 3, de la résine liante 4 et du substrat conducteur 1 est placé sur une table d'usinage pour l'élimination du substrat conducteur 1 (figure 3g) et la finition de la face interne brute 6a des micropièces 3 (figure 3h) pour l'obtention de la face interne usinée 6b des micropièces 3.

Il reste encore à éliminer la résine liante 4, de préférence par dissolution, afin d'obtenir les micropièces 3 sur le film de transfert 7 positionnées les unes par rapport aux autres dans le plan horizontal de la même manière qu'avant l'élimination de la résine liante 4. Le résultat est illustré à la figure 3i. Il ne reste que le film de transport 7 et les micropièces 3.

Dans cet état, la pluralité de micropièces peut subir les contrôles qualité esthétiques et dimensionnels de manière simplifiée et sans manipulation unitaire.

La figure 4 illustre une variante du second mode de réalisation avec l'utilisation du film de transfert 7. Les étapes des figures 4a à 4h sont identiques aux étapes des figures 2a à 2h. A cette étape de la figure 4h, nous avons un ensemble formé par les micropièces 3 avec leur face interne usinée 6b et externe usinée 5b ainsi que la résine liante 4. Le film de transfert 7 est appliqué sur la face interne usinée 6b des micropièces 3 (voir figure 4i). Une fois le film de transfert 7 en place, la résine liante 4 peut est éliminée par dissolution par exemple. Les micropièces 3 finies sont liées entres-elles par le film de transfert 7 (voir figure 4j).

Les exemples ci-dessus ont été décrits pour la formation d'un moule à un niveau ou un étage et donc des micropièces comprenant une seule hauteur. Ce procédé peut également être appliqué à des micropièces à plusieurs étages.

Pour ce faire, la première étape est de réaliser un moule multi-niveaux. Une première solution est de déposer une couche de photorésist, d'illuminer sélectivement cette couche, de déposer une seconde couche de photorésist et de l'illuminer sélectivement. Il est possible bien entendu de répéter ces opérations pour ajouter une ou plusieurs couches au moule souhaité.

Lors du développement, les parties non polymérisées des différentes couches de photorésist sont éliminées pour obtenir un moule en photorésist à plusieurs niveaux.

Alternativement selon une deuxième solution, il est possible de développer la couche de photorésist c'est-à-dire éliminer la partie non polymérisée avant d'appliquer la couche suivante de photoresist

Pour que l'étape de dépôt de la couche métallique soit optimale lors de l'étape d'électroformage, il faut que les faces horizontales du moule soient conductrices, en particulier les faces horizontales de la ou des couches intermédiaires mais que les faces verticales du moule ne soient pas conductrices. Pour ce faire, une première méthode est décrite dans la demande EP 18165150.6 du même déposant.

Une autre méthode a été décrite dans le document EP 3 508 916 qui consiste à métalliser les faces horizontales de chaque couche de photorésist développée avant d'ajouter la couche supérieure de photorésist.

Dans les deux cas, on obtient un moule multi-niveaux avec une métallisation uniquement sur les faces horizontales dudit moule. Ce moule est prêt pour l'étape 1b, 2b, 3b ou 4b qui consiste à déposer la couche métallique dans ledit moule par électroformage. A ce stade de la fabrication d'une pluralité de micropièces à plusieurs étages, les étapes décrites en référence aux figures 1 à 4 à partir de l'objet des figures 1b, 2b 3b et 4b s'appliquent de la même manière. Il est à noter que la terminaison sur la face interne des micropièces peut également atteindre la face interne horizontale d'un niveau intermédiaire, par exemple par l'utilisation d'une brosse rotative.

### Application

Les micropièces ainsi réalisées peuvent être utilisées dans l'horlogerie, notamment pour la réalisation de microcomposants de mouvements de montre mécanique tels que des roues dentées, des ancres, des roues d'ancres, des sautoirs, des cames ou des ressorts.

Ce procédé permet également de fabriquer des pointes de test (« MEMS Probe ») pour la mesure de composants microélectroniques. Avec ce procédé il est également possible de fabriquer toute sorte de microcomposants métalliques communément réalisés en technologie LIGA, et plus particulièrement, mais pas exclusivement des microcomposants métalliques délicats et avec une épaisseur fine (<0.3mm).

## Revendications

1. Procédé pour fabriquer une pluralité de micropièces comprenant les étapes de:
a) Obtention d'une pluralité de micropièces (3) formées par électroformage sur un substrat conducteur (1) dans au moins un moule (2) en photoresist développé, laissant apparaître la face externe brute (5a) des micropièces (3), la face interne brute (6a) des micropièces (3) étant en contact avec le substrat conducteur (1),
b) Elimination du moule (2),
c) Application d'une résine liante (4) sur les micropièces (3), ladite résine liante (4) recouvrant la face externe brute (5a) des micropièces (3) ainsi que le substrat conducteur (1) laissé accessible suite à l'élimination du moule (2),
d) Usinage de la résine liante (4) et de la face externe brute (5a) des micropièces (3) pour former une surface plane de référence (8) et obtenir la face externe usinée (5b) des micropièces (3),
e) Libération de l'ensemble formé par les micropièces (3) et la résine liante (4) du substrat conducteur (1),
f) Usinage de la face interne brute (6a) des micropièces (3) pour obtenir la face interne usinée (6b) des micropièces.

2. Procédé pour fabriquer une pluralité de micropièces comprenant les étapes de:
a') Obtention d'une pluralité de micropièces (3) formées par électroformage sur un substrat conducteur (1) dans au moins un moule (2) en photoresist développé, laissant apparaître la face externe brute (5a) des micropièces (3), la face interne brute (6a) des micropièces (3) étant en contact avec le substrat conducteur (1),
b') Usinage de la face externe brute (5a) des micropièces (3) pour obtenir la face externe usinée (5b) des micropièces (3),
c') Elimination du moule (2),
d') Application d'une résine liante (4) sur les micropièces (3), ladite résine liante (4) recouvrant la face externe usinée (5b) des micropièces (3) ainsi que le substrat conducteur (1) laissé accessible suite à l'élimination du moule (2),
e') Usinage de la résine liante (4) pour former une surface plane de référence (8), f') Libération de l'ensemble formé par les micropièces (3) et la résine liante (4) du substrat conducteur (1),
g') Usinage de la face interne brute (6a) des micropièces (3) pour obtenir la face interne usinée (6b) des micropièces (3)..

3. Procédé selon la revendication 2, **caractérisé en ce que** l'étape d'usinage de la résine liante (4) est effectuée de telle sorte que de la résine liante (4) continue de recouvrir la face externe usinée (5b) des micropièces (3).

4. Procédé pour fabriquer une pluralité de micropièces comprenant les étapes de:
a") Obtention d'une pluralité de micropièces (3) formées par électroformage sur un substrat conducteur (1) dans au moins un moule (2) en photoresist développé, laissant apparaître la face externe brute (5a) des micropièces (3), la face interne brute (6a) des micropièces (3) étant en contact avec le substrat conducteur (1),
b") Elimination du moule (2) ,
c") Usinage de la face externe brute (5a) des micropièces (3) pour obtenir la face externe usinée (5b) des micropièces (3),
d") Application d'une résine liante (4) sur les micropièces (3), ladite résine liante (4) recouvrant la face externe usinée (5b) des micropièces (3) ainsi que le substrat conducteur (1) laissé accessible suite à l'élimination du moule (2),
e") Usinage de la résine liante (4) pour former une surface plane de référence (8),
f") Libération de l'ensemble formé par les micropièces (3) et la résine liante (4) du substrat conducteur (1),
g") Usinage de la face interne brute (6a) des micropièces (3) pour obtenir la face interne usinée (6b) des micropièces (3).

5. Procédé selon la revendication 4, **caractérisé en ce que** l'étape d'usinage de la résine liante (4) est effectuée de telle sorte que de la résine liante (4) continue de recouvrir la face externe usinée (5b) des micropièces (3).

6. Procédé selon la revendication 1, **caractérisé en ce qu'**il comporte, après l'étape d),
- une étape de dépôt d'un film de transfert (7) sur la surface plane de référence (8), et après l'étape f)
- élimination de la résine liante (4), les micropièces (3) étant liées entres-elles par ledit film de transfert (7).

7. Procédé selon la revendication 2 ou 3, **caractérisé en ce qu'**il comporte, après l'étape g'),
- une étape de dépôt d'un film de transfert (7) sur la face interne usinée (6b) des micropièces (3) et la résine liante (4),
- élimination de la résine liante (4), les micropièces (3) étant liées entres-elles par ledit film de transfert (7).

8. Procédé selon la revendication 4 ou 5, **caractérisé en ce qu'**il comporte, après l'étape g")
- une étape de dépôt d'un film de transfert (7) sur la face interne usinée (6b) des micropièces (3) et la résine liante (4),
- élimination de la résine liante (4), les micropièces (3) étant liées entres-elles par ledit film de transfert (7).

9. Procédé selon l'une des revendications 1 à 5, **caractérisé en ce qu'**il comporte, une fois toutes les étapes effectuées, une étape d'élimination de la résine liante (4).

10. Procédé selon l'une des revendications 1 à 9, **caractérisé en ce que** la résine liante (4) est une colle thermofusible à base de gomme-laque naturelle et d'une charge minérale qui peut être sous forme de poudre ou en morceau.

11. Procédé selon l'une des revendications 6 à 8 , **caractérisé en ce que** le film de transfert (7) est un film adhésif communément utilisé dans l'industrie microélectronique et connu sous le nom de « tape ».
